# EUROPÄISCHE PATENTSCHRIFT

(11) **EP 0 014 384 B1**
(45) Veröffentlichungstag und Bekanntmachung des Hinweises auf die Patenterteilung: **10.03.1982**
(21) Anmeldenummer: 80100347.6
(22) Anmeldetag: 23.01.1980
(51) Int. Cl.: D06P 3/852, D06P 3/28, D06P 3/68, D06P 1/12

(54) **Verfahren zum einbadigen Färben von Mischungen aus Cellulosefasern und synthetischen Polyamidfasern mit Azo-Entwicklungsfarbstoffen**
Process for dyeing in one single bath of mixtures of cellulose fibres and synthetic polyamide fibres with azo developing dyestuffs
Procédé de teinture dans un bain unique de mélanges de fibres cellulosiques et de fibres de polyamides synthétiques avec des colorants azoiques produits sur la fibre

(30) Priorität: 26.01.1979 DE 2902976
(43) Veröffentlichungstag der Anmeldung: 20.08.1980
(73) Patentinhaber: HOECHST AKTIENGESELLSCHAFT, 65926 Frankfurt am Main (DE)
(72) Erfinder: Heinisch, Peter, D-6233 Kelkheim (Taunus) (DE); Hofstetter, Hans, CH-4665 Oftringen (CH); Trampusch, Adolf, D-6230 Frankfurt am Main 80 (DE)

## Beschreibung

Die vorliegende Erfindung betrifft ein Verfahren zum einbadigen, gleichmäßigen Ton-in-Ton-Färben von textilen Geweben oder Gewirken aus Mischungen von Cellulosefasern und synthetischen Polyamidfasern nach der Ausziehmethode mit aus Kupplungskomponente und Diazokomponente in Form einer stabilisierten Diazonium-Verbindung auf der Faser erzeugten unlöslichen Azofarbstoffen, indem die Farbstoffkomponenten zumindest teilweise nacheinander unter alkalischen Bedingungen aufgebracht werden und die Farbstoffentwicklung durch Säureeinwirkung herbeigeführt wird.

Die zum Färben von textilen Artikeln mit sogenannten Entwicklungsfarbstoffen seit langem eingeführte Eisfarbentechnik beruht auf dem Prinzip, den unlöslichen Farbstoff aus zwei relativ kleinen, löslichen und gut diffundierenden Teilstücken auf der Faser zusammenzusetzen.

Im Rahmen dieses Arbeitsgebietes ist in der DE-PS 1 262 957 ein Ausziehverfahren zur Erzeugung von wasserunlöslichen Azofarbstoffen auf Cellulosefasern beschrieben, welches die Verwendung eines Gemisches von einer Kupplungskomponente (im folgenden kurz »Naphthol« genannt) mit einer stabilisierten und nicht ohne weiteres kupplungsfähigen Diazonium-Verbindung (im folgenden kurz »Diazo-Salz« genannt) betrifft. Als solches »Diazo-Salz« benutzt man hier Diazoamino-Verbindungen, welche durch Umsetzung des diazotierten Amins mit Cyanamid erhältlich sind und die im Anschluß an die Aufziehphase unter sauren Bedingungen wieder in die kupplungsfähige Diazonium-Verbindung zurückgebildet sowie zur Kupplung mit dem »Naphthol« gebracht werden. Man erkennt, daß dieses Verfahren, da es »Naphthol« und »Diazo-Salz« gemeinsam aus einem Bade auf die Faser bringt und keine Diazotierung auf der Faser erfordert, sich anwendungstechnisch einfacher stellt als die klassiche Färbeweise auf Baumwolle, bei der notwendigerweise Kupplungs- und Diazokomponente aus getrennten Bädern aufgebracht werden müssen. Für die Durchführung in der Praxis wird diesse Ausziehtechnik in der Informationsschrift der Hoechst Aktiengesellschaft »Technischer Rat aus Hoechst«/Textil Nr. 164¹ erläutert.

Weiterhin ist aus Melliand Textilberichte 40/1959, Heft 3, Seiten 295-300 ein Verfahren zum Färben von Polyamidfasern bekannt, gemäß dem man auf das Textilgut aus wäßriger Flotte gemeinsam ein alkalisch gelöstes »Naphthol« und eine wasserunlösliche, durch Triazinbildung des diazotierten Amins mit einem sekundären Amin stabiliserte Diazonium-Verbindung im Ausziehprozeß appliziert. Die Abspaltung des stabilisierenden Restes sowie Farbstoffkupplung der beiden Komponenten wird sodann durch Behandlung mit einem frischen, heiße Schwefelsäure enthaltenden Entwicklun^{g}sbad herbeigeführt.

Für das Färben von Mischungen aus solchen Polyamidfasern und Cellulosefasern nach der Eisfarbentechnik wird in Melliand Textilberichte, loc. cit. empfohlen, den zuvor beschriebenen Ausziehprozeß unter gemeinsamen Einsatz von »Naphthol« und der dort genannten stabilisierten, wasserunlöslichen Diazonium-Verbindung mit der althergebrachten Färbeweise für Baumwolle zu kombinieren. In diesem Falle wird - vor der Behandlung mit Schwefelsäure zur Farbstoffbildung (aus »Naphthol« und dem »Diazo-Salz«) auf der Polyamidfaserkomponente - der Farbton auf dem Cellulosefaseranteil der Mischung durch Entwickeln (aus dem »Naphthol«) mit einer zusätzlichen kupplungsfähigen Diazonium-Verbindung - mit möglichst dem gleichen aromatischen Amin als Basis - erzeugt.

Nicht nur die sehr umständliche und komplizierte Art der Färbevorgänge steht einer breiten Anwendung der vorstehend besprochenen Arbeitsweisen in der Praxis entgegen, es sind auch relativ hohe Farbstoffmengen, die hierfür angewendet werden müssen. Ein ganz erheblicher Nachteil ist jedoch die hohe Abwasserbelastung durch die bei diesen bekannten Methoden nicht ausgenützten verschiedenen Färbe- und Entwicklungsflotten. Hinzu kommt ein mindestens doppelt so hoher Wasserverbrauch für die verschiedenen unumgänglichen Spülvorgänge.

In neuerer Zeit hat ein textiler Artikel aus mit synthetischen Polyamidfäden umsponnenen Polyurethanfäden und Baumwolle - in der Praxis als Stretchcord bezeichnet - zunehmende Bedeutung erlangt. Dabei braucht - wegen der Dichtheit der Polyamidumspinnung - die Polyurethanfaser selbst nicht mitgefärbt zu werden, sofern es gelingt, die Polyamidfäden Ton-in-Ton mit dem Baumwollflor zu färben.

Der vorliegenden Erfindung liegt nunmehr die Aufgabe zugrunde, die vorgenannten Nachteile beim Färbeprozeß unter Verwendung von Kupplungs- und Diazonium-Komponenten aus der Eisfarbentechnik auszuräumen, dabei eine mindestens um die Hälfte verringerte Abwasserbelastung zu erreichen und einen sehr viel niedrigeren Wasserverbrauch herbeizuführen, wobei dann im Falle von Mischungen aus Cellulosefasern und synthetischen Polyamidfasern in einem einzigen Arbeitsgang beide Faseranteile gleichzeitig sowie in übereinstimmender Nuance gefärbt werden sollen.

Diese Aufgabe wird erfindungsgemäß dadurch gelöst, daß man als Diazokomponente eine wasserlösliche Diazoaminoverbindung aus einem diazotierten, aromatischen oder heterocyclischen Amin und Cyanamid verwendet, daß man das Textilgut bei Temperaturen von 65° bis 75°C mit einer wäßrigen Flotte behandelt, welche die gelöste Diazokomponente und gegebenenfalls ein Schut'zkolloid enthält, danach diese Flotte zusammen mit dem grundierten Textilgut auf Temperaturen von 30° bis 45° C abkühlt sowie bei der erniedrigten Temperatur weiterbehandelt, wobei während dieser beiden Phasen der Färbeoperation bei den unterschiedlichen Temperaturen gleichzeitig die gelöste Kupplungskomponente portionsweise zugesetzt wird, und daß man die zur Freisetzung der Diazonium-Verbindung und Kupplung notwendige Säurebehandlung ohne Flottenwechsel durchführt.

Nach der vorliegenden Erfindung werden mit Hilfe einer besonderen Temperatursteuerung beim Ablauf des Färbeprozesses im Zusammenhang mit einer portionsweisen Zugabe der für die Färbung erforderlichen Menge an Kupplungskomponente zu der im Färbebad befindlichen, mit Cyanamid stabilisierten Diazonium-Verbindung beide Faseranteile Ton-in-Ton gefärbt. Das erzielte färberische Ergebnis im Zuge der Maßnahmen des erfindungsgemäßen Verfahrens konnte aber nicht ohne weiteres erwartet werden:
Da aufgrund der geringeren Quellbarkeit von hydrophoben Fasern im Vergleich zu Baumwolle-Polyamidfasern, auch als Bestandteil von Mischungen mit Cellulosefasern, in Form von Geweben und Gewirken entsprechend den herkömmlichen Praktiken immer bei Kochtemperatur gefärbt werden, war es überraschend, daß bei diesem neuen Verfahren auf Basis der Eisfarbentechnik, bei welchem die Flotte auf maximal etwa 75°C erhitzt wird, volle Färbungen resultieren. Desgleichen hat der Fachmann nicht vorhersehen können, daß man unter den erfindungsgemäßen Bedingungen vollkommen egale Färbungen auf dem Polyamidfaseranteil erhält, denn nach bisheriger Ansicht vermögen für dieses synthetische Fasermaterial geeignete Farbstoffe nur bei Kochtemperatur optimal zu migrieren und auf diese Weise die vorhandene Neigung zu Unregelmäßigkeiten zufriedenstellend auszugleichen.

Zur Durchführung des erfindungsgemäßen Verfahrens werden die Kuppiungskomponente und das »Diazo-Salz« entsprechend den Lösevorschriften der Hersteller gelöst. Im einzelnen verläuft das neue Färbeverfahren wie folgt:

Es wird eine wäßrige Färbeflotte angesetzt, die 5 bis 7 cm³/1 Natronlauge (32,5%ig), 0 bis 2 g/I eines Schutzkolloids auf Basis von Sulfitablauge, das im allgemeinen aus Gründen der Badstabilität notwendig ist, und 10 bis 30 g/I Kochsalz bzw. Natriumsulfat enthält. In dieses Bad gibt man die für die Färbung erforderliche Menge einer Lösung der mit Cyanamid stabilisierten Diazonium-Verbindung (»Diazo-Salz«), der aus Gründen der Löslichkeit zuvor noch 0,2 bis 0,4 g/I Oleylme^{t}hyltaurin zugefügt .worden sind. Zum Schluß wird diesem Bade - je nach der verwendeten Kombination aus »Naphthol« und »Diazo-Salz« - noch ein Drittel bis zwei Drittel der zum Färben erforderlichen Gesamtmenge der nach der Kaltlösevorschrift gelösten Kupplungskomponente zugesetzt. Das in dieser Weise zubereitete Bad weist vom Lösungsvorgang her bereits eine Temperatur von 65° bis 75° C, vorzugsweise 70° C, auf oder wird gegebenenfalls auf diese Temperatur aufgeheizt, wenn diese durch zugesetzte Lösungen usw. darunter abgefallen sein sollte.

Mit dieser Flotte wird das Fasermaterial 20 Minuten lang bei der eingestellten Temperatur von 65° bis 75°C gefärbt, dann läßt man die Flotte samt dem darin befindlichen Textilgut auf Temperaturen von 30° bis 45° C abkühlen. Dieser Vorgang kann durch Zugabe von kaltem Wasser beschleunigt werden, wobei in einem solchen Fall das Färbebad der ersten Stufe von vornherein nicht mit der vollen Flottenmenge angesetzt wird. Im allgemeinen begnügt man sich mit einer reduzierten Färbehadtemperatur, die bei 35° bis 40°C liegt, denn erstens dauert dann der Abkühlvorgang nicht so lange und außerdem muß dafür nicht so viel Energie aufgewendet werden. Beim Erreichen der gewünschten Temperatur wird die Restmenge an Kupptungskompqnente zugesetzt und die Ware nochmals 20 Minuten bei der jetzt niedrigeren Temperatur gefärbt. Dieser letztere Vorgang stellt die eigentliche Grundierung für den Cellulosefaseranteil dar.

Nach der vorliegenden Erfindung ist es im Prinzip auch möglich, das textile Material eine kurze Zeit mit der Flotte ohne die Kupplungskomponente bei Färbetemperatur vorlaufen zu lassen und erst dann die Kupplungskomponente zuzusetzen, worauf der Färbeprozeß in der zuvor beschriebenen Weise fortgeführt wird.

Nach Ablauf der vorgenannten zweiten Phase der Färbeoperation wird dem Ausziehbad ohne vorherigen Flottenwechsel die für die betreffende Kombination aus »Naphthol« und »Diazo-Salz« in der Informationsschrift der Hoechst Aktiengeseilschaft »Technischer Rat aus Hoechst«, Textil Nr. 164¹ angegebene Menge an Essigsäure zugegeben und das Textilgut unter den eingestellten sauren Bedingungen nochmals 20 bis 30 Minuten bei dieser Temperatur behandelt. Während dieser Zeit findet die Freisetzung der bis dahin stabilisierten Diazonium-Verbindung: sowie die Kupplung des Entwicklungsfarbstoffes auf der Faser statt. Anschließend wird die Ware wie üblich geseift und fertiggestellt. Es resultieren brillante und echte Färbungen auf dem Textilmaterial, wobei beide Faseranteile in vollkommen gleichem Farbton angefärbt sind.

Als Farbstoffkomponenten für das neue Verfahren kommen die im Colour Index, 3. Auflage 1971, als Azoic Coupling Components (»Naphthole«) und die durch Umsetzung mit Cyanamid erhaltenen Diazoaminoverbindungen der diazotierten als Azoic Diazo Components (»Diazo-Salze«) aufgelisteten chemischen Verbindungen in Frage.

Von den »Naphtholen« werden für das Ausziehverfahren vorzugsweise die mittel- bis hochsubstantiven Produkte eingesetzt.
Es sind dies vor allem die
   Azoic Coupting Companent 23
mit der C.I.-Nr. 37555
   Azoic Coupling Component 28
mit der C.I.-Nr. 37541
   Azoic Coupling Component 32
mit der C.I.-Nr. 37580
   Azoic Coupling Component 13
mit der C.I.-Nr. 37595
   Azoic Coupling Component 25

mit der C.I.-Nr. 37590
und mit gewissen Einschränkungen Azoic Coupling Component 12
mit der C.I.-Nr. 37550

Das neue Verfahren kann für jede Art von Mischgeweben und Mischgewirken aus Cellulose- und Polyamidfasern, in jedem Mischungsverhältnis, angewendet werden. In der Hauptsache werden damit Stretchcordgewebe und Gewirke für Oberbekleidung, wie Nickis und Trainingsanzüge, gefärbt.

Die in den nachfolgenden Ausführungsbeispielen verwendete Prozent(%)-Bezeichnung von Angaben über die Zusammensetzung der Fasermischung bzw. für die Stärke von Chemikalien beziehen sich auf »Gewichtsprozent«.

### Beispiel 1

In einer Jetfärbeanlage sollen 50 kg eines Baumwoll-Polyamidfaser-Mischgewebes mit einem Polyamidfaseranteil von 30% nach der Ausziehmethode gefärbt werden. Die hierfür notwendigen 600 I Färbeflotte (Flottenverhältnis 1 : 12) enthalten im Liter Wasser
6 cm³ Natronlauge (32,5%ig),
2 g eines Schutzkolloids auf Basis Ligninsulfonat und
20g Kochsalz,

die Temperatur beträgt 70°C. In diese Flotte werden
7,5 g/I des durch Umsetzung mit Cyanamid stabilisierten Diazoniumsalzes von Azoic Diazo Component 32 mit der C. I.-Nr. 37090, und
0,3 g/l Oleylmethyltaurin,

in der achtfachen Menge Wasser von 65°C gelöst, eingegossen und gut verrührt.

Danach werden dem Flottenansatz außerdem noch
0,75 g/l von Azoic Coupling Component 28 mit der C. I.-Nr. 37541,

zugesetzt, die nach der sogenannten Kaltlösevorschrift (der Formaldehydzusatz unterbleibt) mit einer Mischung aus
1,9 cm³ Äthanol denat.,
0,36 cm³ Natronlauge (32,5%ig) und
1,5 cm³ Wasservon40°C

### gelöst worden sind.

Das eventuell abgekühlte Bad wird nunmehr auf 70°C aufgeheizt und 20 Minuten bei dieser Temperatur gehalten. Während dieser Zeit wird das Textilgut mit der in der vorstehenden Weise zubereiteten Flotte behandelt. Sodann wird die Flotte zusammen mit der Ware auf 35°C abgekühlt. Bei Erreichen dieser Temperatur werden dem Bad nochmals
0,75 g/I von Azoic Coupling Component 28 mit der C. I.-Nr. 37541

in gelöster Form (wie oben) zugegeben und das Mischgewebe wird weitere 20 Minuten bei der erniedrigten Temperatur behandelt.

Zur Farbstoffentwicklung fügt man der Grundierungsflotte anschließend
12 cm³/l Essigsäure (60%ig)

zu und behandelt das Färbegut nochmals 20 Minuten bei der eingestellten Temperatur von 35° C unter den jetzt sauren Bedingungen. Zum Abschluß wird die so erzeugte Färbung geseift und wie üblich fertiggestellt.

Als Resultat der beschriebenen Behandlung ist das Mischgewebe auf beiden Faserkomponenten völlig gleichmäßig in einem kräftigen Rot gefärbt.

### Beispiel 2

Wie in Beispiel 1 beschrieben werden für das Färben von 60 kg Stretchcord aus einer Polyamidfaser-Baumwoll-Mischung, bei welcher der Polyamidfaseranteil 10% beträgt, 900 I Färbeflotte (Flottenverhältnis 1 : 15) angesetzt. Die Temperatur beträgt 73° C. In diese Flotte werden hier
12 g/l des durch Umsetzung mit Cyanamid stabilisierten Diazoniumsalzes von Azoic Diazo Component 11 mit der C. I.-Nr. 37085, und
0,3 g/I Oleylmethyltaurin,

in der achtfachen Menge Wasser von 65°C gelöst, eingegossen und gut verrührt.

Danach werden dem Flottenansatz außerdem noch
0,5 g/I von Azoic Coupling Component 32 mit der C. I.-Nr. 37580

zugesetzt, die nach der sogenannten Kaltlösevorschrift (der Formaldehydzusatz unterbleibt) mit einer Mischung aus
1 cm³ Äthanol denat.,
0,25 cm³ Natronlauge (32,5%ig) und
0,5 cm³ Wasser von 60° C

gelöst worden sind.

Mit der in der vorstehenden Weise zubereiteten Flotte wird das Textilgut 20 Minuten sowie bei einer Temperatur von 72°C behandelt. Sodann kühlt man Flotte samt Ware auf 35°C ab. Bei Erreichen dieser Temperatur werden dem Bad nochmals
0,5 g/1 von Azoic Coupling Component 32 mit der C. I.-Nr. 37580

in gelöster Form (siehe oben) zugegeben und der Stretchcord wird weitere 20 Minuten bei der erniedrigten Temperatur behandelt.

Zur Farbstoffentwicklung fügt man dem Ausziehbad anschließend
12 cm³/1 Essigsäure (60%ig)

zu und läßt die jetzt sauer eingestellte Flotte 20 Minuten bei 35°C auf das Färbegut einwirken. Zum Abschluß wird die so erzeugte Färbung wie üblich geseift und fertiggestellt.

Nach dem Trocknen ist der Stretchcord auf beiden Faseranteilen der Mischung völlig gleichmäßig in einem kräftigen Rot gefärbt.

### Beispiel 3

40 kg von Zellwolle-Polyamidfaser-Wirkware mit einem Polyamidfaseranteil von 20% werden in 10001 Färbeflotte entsprechend Beispiel 1 (Flottenverhältnis 1 : 25) auf einer Haspelkufe gefärbt. In diese Flotte werden im vorliegenden Fall
0,3 g/I des durch Umsetzung mit Cyanamid stabilisierten Diazoniumsalzes von Azoic Diazo Component 5 mit der C. I.-Nr. 37125, und
0,2 g/I Oleylmethyltaurin
in der achtfachen Menge Wasser von 65°C gelöst, eingegossen und gut verrührt.

Danach werden dem Flottenansatz außerdem noch
1 g/I von Coupling Component 28 mit der C.I.-Nr. 37541

zugesetzt, welches man nach der sogenannten Kaltlösevorschrift (jedoch ohne Formaldehyd) mit einem Gemisch aus
2,5 cm³ Äthanol denat.,
0,5 cm³ Natronlauge (32,5%ig) sowie
2 cm³ Wasser von 40° C

### in Lösung gebracht hat.

Nach Aufheizen auf 70° C wird das Textilgut mit dieser Flotte 20 Minuten lang behandelt, worauf man Flotte und Ware gemeinsam auf 35°C abkühlt. Bei Erreichen dieser Temperatur werden dem Bad nochmals
0,5 g/I von Azoic Component 28 mit der C.I.-Nr. 37541

in gelöster Form (analog oben) zugefügt und das Gewirke wird weitere 20 Minuten bei der erniedrigten Temperatur behandelt.

Ohne Flottenwechsel gibt man zu dem Ausziehbad anschließend
12 cm³/1 Essigsäure (60%ig)

zu und setzt das Färbegut 20 Minuten bei 35°C dem jetzt eingestellten sauren Milieu aus. Bei diesem letzterwähnten Schritt wird der Farbstoff auf den beiden Faserkomponenten entwickelt. Die in dieser Weise erhaltene Färbung wird zum Abschluß geseift und wie üblich fertiggestellt.

Die nach der obigen Vorschrift behandelte Ware ist auf beiden Faserkomponenten völlig gleichmäßig in einem tiefen Rotton gefärbt.

## Patentansprüche

1. Verfahren zum einbadigen, gleichmäßigen Ton-in-Ton-Färben von textilen Geweben oder Gewirken aus Mischungen von Cellulosefasern und synthetischen Polyamidfasern nach der Ausziehmethode mit aus Kupplungskomponente und Diazokomponente in Form einer stabilisierten Diazonium-Verbindung auf der Faser erzeugten unlöslichen Azofarbstoffen, indem die Farbstoffkomponenten zumindest teilweise nacheinander unter alkalischen Bedingungen aufgebracht werden und die Farbstoffentwicklung durch Säureeinwirkung herbeigeführt wird, dadurch gekennzeichnet, daß man als Diazokomponente eine wasserlösliche Diazoaminoverbindung aus einem diazotierten, aromatischen oder heterocyclischen Amin und Cyanamid verwendet, daß man das Textilgut bei Temperaturen von 65° bis 75°C mit einer wäßrigen Flotte behandelt, welche die gelöste Diazokomponente und gegebenenfalls ein Schutzkolloid enthält, danach diese Flotte mit dem grundierten Textilgut auf Temperaturen von 30° bis 45°C abkühlt sowie bei der erniedrigten Temperatur weiterbehandelt, wobei während dieser beiden Phasen der Färbeoperation bei den unterschiedlichen Temperaturen gleichzeitig die gelöste Kupplungskomponente portionsweise zugesetzt wird, und daß man die zur Freisetzung der Diazonium-Verbindung und Kupplung notwendige Säurebehandlung ohne Flottenwechsel durchführt.

2. Verfahren nach Anspruch 1, dadurch gekennzeichnet, daß man die gelöste Kupplungskomponente in einer Menge von 1/3 bis ²/₃ des Volumens der erforderlichen Gesamtmenge dem etwa 70°C warmen Bad und den Rest davon der abgekühlten Flotte zusetzt.

3. Verfahren nach Anspruch 1 oder 2, dadurch gekennzeichnet, daß man die erste Phase der Färbeoperation bei Temperaturen von 65° bis 70°C, die zweite Phase bei Temperaturen von 35° bis 40° C durchführt.

## Claims

1. A process for the uniform tone-in-tone dyeing of textile woven or knit fabrics made from mixtures of cellulose fibres and synthetic polyamide fibres according to the exhaust method from a single bath with water-insoluble azo dyestuffs formed on the fibre from coupling component and diazo component in the form of a stabilized diazonium compound, in which the dyestuff components are applied, at least partly in successive manner, under alkaline conditions and dyestuff development is caused by the action of acid, which process comprises using as the diazo component a water-soluble diazoamino compound obtained from a diazotized, aromatic or heterocyclic amine and cyanamide, treating the textile goods at temperatures ranging of from 65° to 75° with an aqueous liquor containing the dissolved diazo component and a protective colloid, subsequently cooling down said liquor together with the impregnated textile good to temperatures ranging of from 30° to 45°C and further treating the same at the said decreased temperature, while simultaneously adding in portions the dissolved coupling component in the course of the both phases of the dyeing operation performed at the different temperature ranges, and finally effecting the acid treatment, which is necessary for liberating the diazonium compound and coupling, without change of the liquor.

2. A process as claimed in claim 1, wherein the dissolved coupling component is added to the bath at about 70°C in an amount involving ¹/₃ to ²/₃ the volume of the required total amount thereof, and the residual amount thereof is added to the cooled liquor.

3. A process as claimed in Claim 1 or 2, wherein the first phase of the dyeing operation is carried out at temperatures ranging of from 65° to 70° C, and the second phase is carried out at temperatures ranging of from 35° to 40° C.

## Revendications

1. Procédé pour teindre en un seul bain, en ton sur ton uniforme, des étoffes ou tricots textiles constitués de mélanges de fibres cellulosiques et de fibres de polyamide synthétiques d'après la méthode par épuisement à l'aide de colorants azoîques produits sur les fibres, à partir d'un copulant et d'un composant diazotable sous forme d'un composé de diazonium stabilisé, procédé selon lequel on applique a-i moins partiellement l'un après l'autre, dans des conditions alcalines, les composants générateurs du colorant et l'on effectue le développement du colorant en faisant agir un acide, procédé caractérisé en ce qu'on utilise comme composant diazotable un composé diazoamino hydrosoluble obtenu à partir d'une amine diazotée, aromatique ou hétérocyclique, et de cyanamide; en ce qu'on traite la matière textile à des températures de 65° à 75°C avec un bain aqueux contenant le composant diazotable dissous et éventuellement un colloide protecteur, puis l'on refroidit jusqu'à des températures de 30° à 45° C ce bain contenant la matière textile piétée et l'on continue le traitement à la température réduite, cependant que, durant ces deux phases de l'opération de teinture aux températures différentes, on ajoute par portions simultanément le copulant dissous; et en ce que l'on effectue sans changement de bain le traitement à l'acide nécessaire pour libérer le composé de diazonium et provoquer la copulation.

2. Procédé selon revendication 1, caractérisé en ce que l'on introduit dans le bain chaud à 70° C environ une quantité représentant un tiers à deux tiers du volume de la quantité totale nécessaire du colorant dissous et l'on introduit le rest de ce colorant dissous dans le bain refroidi.

3. Procédé selon la revendication 1 ou 2, caractérisé en ce que l'on effectue la première phase de l'opération de teinture à des températures de 65° à 70° C et la seconde phase à des températures de 35° à 40° C.
